# EUROPÄISCHE PATENTSCHRIFT

(11) **EP 0 748 369 B1**
(45) Veröffentlichungstag und Bekanntmachung des Hinweises auf die Patenterteilung: **29.09.1999**
(21) Anmeldenummer: 95911243.4
(22) Anmeldetag: 20.02.1995
(51) Int. Cl.: C11D 3/08, C11D 11/02, C11D 11/00

(54) **MEHRSTOFFGEMISCHE AUF BASIS WASSERLÖSLICHER ALKALISILIKATVERBINDUNGEN UND IHRE VERWENDUNG**
MULTI-SUBSTANCE MIXTURES BASED ON WATER-SOLUBLE ALKALI SILICATE COMPOUNDS AND THEIR USE
MELANGES COMPLEXES A BASE DE COMPOSES DE SILICATE ALCALIN HYDROSOLUBLES ET LEUR UTILISATION

(30) Priorität: 01.03.1994 DE 4406592
(43) Veröffentlichungstag der Anmeldung: 18.12.1996
(73) Patentinhaber: Henkel Kommanditgesellschaft auf Aktien, 40191 Düsseldorf (DE)
(72) Erfinder: RÄHSE, Wilfried, D-40589 Düsseldorf (DE); FUES, Johann, Friedrich, D-41516 Grevenbroich (DE); PAATZ, Kathleen, D-40593 Düsseldorf (DE); BECK, Wilhelm, D-40595 Düsseldorf (DE); HLAVACEK, Wolfgang, A-2345 Brunn/Geb. (AT)
(86) Internationale Anmeldenummer: EP9500604
(87) Internationale Veröffentlichungsnummer: WO9523841

(56) Entgegenhaltungen:
- EP-A- 0 488 868
- EP-A- 0 561 656
- WO-A-92/05849
- FR-A- 2 143 093

## Beschreibung

Die erfindungsgemäße Lehre betrifft das Gebiet fester Wertstoffe und Wertstoffgemische auf Basis wasserlöslicher Alkalimetallsilikatverbindungen, die in der Fachliteratur auch als Wassergläser bezeichnet werden. Unter diesem Begriff faßt man die löslichen Silikate der Alkalien, insbesondere entsprechende Natrium- und/oder Kaliumverbindungen, zusammen, die in Oxidschreibweise der Zusammensetzung xSiO₂ · yM₂O · zH₂O (M = Alkalimetall) entsprechen. Das Verhältnis von x : y wird als Modul bezeichnet. Modulbereiche wasserlöslicher Alkalimetallsilikatverbindungen der erfindungsgemäß betroffenen Art liegen im Bereich von etwa 0,8 bis 4.

Wassergläser der hier betroffenen Art finden in der Praxis vielgestaltigste Verwendung. Lediglich beispielhaft seien benannt: Klebstoffe für Papier und Pappe; Bindemittel zur Herstellung feuerfester Kitte, in der Email- und Baustoffindustrie sowie in der Gießerei als Kernbindemittel; Korrosionsschutzmittel, insbesondere zur Inhibierung des alkalischen Angriffs auf Aluminium und Zink; Verflüssiger zur Viskositätserniedrigung von keramischen Schlikkern; Stabilisatoren bei der Peroxidbleiche von Papier und Textilien; Bindemittel im Rahmen der Boden- und Gebirgsverfestigung im Haus-, Tunnel- und Bergbau sowie bei der humuslosen Begrünung von Dünen und Schutthalden oder auch Flockungsmittel in der Wasseraufbereitung. Eines der wichtigsten Anwendungsgebiete für Wassergläser ist deren Einsatz als Komponenten in Wasch- und Reinigungsmitteln. Sie haben hier eine vielgestaltigte Funktionalität zu erfüllen, auf die im nachfolgenden noch näher eingegangen wird.

Diese hier lediglich auszugsweise Aufzählung technischer Anwendungsgebiete für Wassergläser macht die folgenden Grundanforderungen verständlich: Die Wassergläser sollten in trockener lager-und transportfähiger Anbietungsform zur Verfügung stehen und sich gleichzeitig im praktischen Einsatz aber leicht lösen. In zahlreichen Einsatzgebieten spielt gerade auch die schnelle Kaltwasserlöslichkeit eine entscheidende Rolle. Die erfindungsgemäße Aufgabenstellung geht - unter anderem - von dieser Grundforderung aus. Es wird eine neue technische Anweisung gegeben, wie in kostensparender und großtechnisch durchführbarer Weise wäßrige Wasserglaslösungen der beschriebenen Art zu Trockenprodukten hinreichender Schüttgewichte aufgearbeitet werden können, die sich gleichwohl durch hervorragende und spontane Wasserlöslichkeit auch in kaltem Wasser auszeichnen.

Für zahlreiche Anwendungszwecke dieser neuen Angebotsform sind das bereits beträchtliche Fortschritte. Die erfindungsgemäße Lehre geht darüber hinaus. Sie beschreibt in bevorzugten Ausführungsformen Wasserglas-basierte Wertstoffe und Wertstoffgemische aus dem Bereich der Wasch- und Reinigungsmittel. Betroffen ist dabei insbesondere der Bereich entsprechender Arbeitsmittel für die Reinigung von Textilien.

Arbeitsmittel der angegebenen Art und dabei insbesondere entsprechende Feststoffkonzentrate enthalten zusammen mit den waschaktiven Tensidverbindungen die sogenannten Builder beziehungsweise Buildersysteme als Hauptkomponenten neben weiteren üblichen Hilfsund Zusatzstoffen. Die Builder oder Buildersysteme erfüllen in Wasch- und Reinigungsmitteln eine Vielzahl von Aufgaben, die sich mit der ständigen Veränderung der Zusammensetzung, der Angebotsform und der Herstellung von Waschmitteln in den letzten Jahren und Jahrzehnten ebenfalls beträchtlich ändern. Moderne Waschmittel enthalten heute ca. 20 bis 50 Gew.-% Buildersubstanzen. Diese gehören damit zu den wichtigsten Stoffklassen für den Aufbau von Wasch- und Reinigungsmitteln.

Wegen der hier angedeuteten Vielfalt und Evolution der Waschmittelsysteme sind die Aufgaben der Builder vielgestaltig und weder vollständig noch quantitativ definiert. Die Hauptanforderungen sind jedoch gut beschrieben. Zu nennen sind hier vor allem die Wasserenthärtung, die Verstärkung der Waschwirkung, eine Vergrauungsinhibierung und die Schmutzdispergierung. Builder sollen zu der für den Waschprozeß notwendigen Alkalität beitragen, ein hohes Aufnahmevermögen für Tenside zeigen, die Wirksamkeit der Tenside verbessern, positive Beiträge zu den Eigenschaften der Feststoffprodukte beispielsweise in Pulverform liefern, und damit strukturbildend wirken oder auch die Staubproblematik senken. Diese unterschiedlichen Anforderungen lassen sich üblicherweise mit nur einer Builderkomponente allein nicht erfüllen, so daß im Regelfall auf ein System von Buildern und Co-Buildern zurückgegriffen wird.

Aus ökologischen Gründen - verwiesen sei auf die Stichworte der Gewässereutrophierung oder die Remobilisierung von Schwermetallensind heute Phosphor und/oder Stickstoff enthaltende Builder beziehungsweise Buildersysteme als Waschmittelkomponenten in die Kritik geraten. In großem Umfange hat sich heute insbesondere in Textilwaschmittelformulierungen das dreidimensional vernetzte wasserunlösliche Natriumalumosilikat Zeolith NaA durchgesetzt. In beträchtlichem Ausmaß, insbesondere im Rahmen der Textilwaschmittel, wird hier allerdings die Mitverwendung sogenannter CoBuilder nötig, insbesondere um unerwünschten Inkrustationen entgegenzuwirken. In großem Umfange werden heute zusammen mit Zeolith NaA polymere Polycarboxylate, insbesondere Copolymere auf Basis von Acrylsäure und Maleinsäure gemeinsam mit Soda zu diesem Zweck eingesetzt. Zusätzlich werden häufig Komplexbildner mitverwendet.

In neuerer Zeit werden auch rein silikatische Systeme, wie die kristallinen Disilikate - die sogenannten SKS-Typen - oder Kombinationen solcher Komponenten mit Soda für den Einsatz als Builder oder Co-Builder beschrieben. Verwiesen sei in diesem Zusammenhang beispielsweise auf die nachfolgenden Druckschriften: EP-A-o 205 070, EP-A-0 320 770, EP-A-0 425 428, EP-A-0 502 325 und EP-A-O 548 599, in denen durchweg die Herstellung von kristallinen Natriumsilikaten beschrieben wird. Zu verweisen ist weiterhin auf die EP-A-0 488 868 und EP-A-0 561 656. Beschrieben werden hier als Buildersubstanzen Stoffkombinationen aus Silikaten und löslichen anorganischen Salzen wie Natriumcarbonat, Natriumsulfat, Natriumborat beziehungsweise -perborat sowie weiteren Verbindungen dieser Art.

Zeitgleich mit der Entwicklung des Zeolith NaA als Builder wurde vorgeschlagen, ausgewählte wasserlösliche amorphe Natriumsilikatverbindungen als Buildersubstanzen in Wasch- und Reinigungsmitteln einzusetzen. Verwiesen wird beispielsweise auf die US-Patentschriften 3,912,649, 3,956,467, 3,838,193 und 3,879,527. Beschrieben sind hier amorphe Natriumsilikatverbindungen als Buildersubstanzen, die durch Sprühtrocknung wäBriger Wasserglaslösungen, anschließendes Mahlen und nachfolgendes Verdichten und Abrunden unter zusätzlichem Wasserentzug des Mahlgutes hergestellt werden, vgl. hierzu beispielsweise die Figur 3 der US-A-3,912,649. Der Wassergehalt der zum Einsatz kommenden Produkte liegt bei ca. 18 bis 20 Gew.-% bei Schüttdichten deutlich über 500 g/l.

Gemäß der EP-A-0 444 415 werden Waschmittel mit 5 bis 50 Gew.-% mindestens eines Tensids, 0,5 bis 60 Gew.-% eines Gerüststoffes sowie üblichen Waschhilfsstoffen vorgeschlagen, wobei das Kennzeichen darin liegt, daß als Gerüststoff ein amorphes wasserarmes Natriumdisilikat mit einem Wassergehalt von 0,3 bis 6 Gew.-% eingesetzt wird. Bevorzugt soll das amorphe Natriumdisilikat 0,5 bis 2 Gew.-% Wasser enthalten. Die Herstellung dieser hochentwässerten amorphen Disilikate erfolgt in einem Mehrstufenverfahren, das zunächst die Herstellung eines pulverförmigen amorphen Natriumsilikats mit einem Wassergehalt von 15 bis 23 Gew.-% vorsieht. Dieses Material wird in einem Drehrohrofen mit Rauchgas bei Temperaturen von 250 bis 500°C im Gegenstrom behandelt. Das aus dem Drehrohrofen austretende amorphe Natriumdisilikat wird mit Hilfe eines mechanischen Brechers auf Korngrößen von 0,1 bis 12 mm zerkleinert und anschließend mit einer Mühle auf Korngrößen von 2 bis 400 µm zermahlen.

Die Lehre der EP-A-0 542 131 will demgegenüber ein als Builderkomponente brauchbares aufgetrocknetes kristallwasserhaltiges Natriumsilikat mit einem freien Wassergehalt zwischen 5 und 12 Gew.-% in einem Verfahrensschritt dadurch herstellen, daß eine 40 bis 60 Gew.-%ige wäßrige Lösung des Natriumsilikats in einem mit Schlagwerkzeugen ausgerüsteten Turbotrockner mit Heißluft behandelt wird. Das trocknende Produkte durchschreitet dabei einen pseudoplastischen Zustand, der zur Ausbildung eines Produktes in Granulatform ausgenutzt wird. Die Auftrocknung dieses Granulats wird unter Arbeitsbedingungen durchgeführt, die eine Versprödung der Granulataußenhülle und ein damit verbundenes Zerbrechen der Granulatstruktur ausschließen. Auf diese Weise wird es - unter Vermeidung des sogenannten "Popcorn-Effekts" - möglich, wasserlösliche Natriumsilikate mit spezifischen Gewichten im Bereich zwischen 0,5 und 1,2 herzustellen, die sich durch vollständige Löslichkeit in Wasser bei Umgebungstemperatur auszeichnen.

Die erfindungsgemäße Lehre wird im nachfolgenden im wesentlichen an dem Beispiel der Builder beziehungsweise Buildermischkomponenten für Wasch- und Reinigungsmittel beschrieben. Wie einleitend dargestellt ist der Bereich des erfindungsgemäßen Handelns nicht auf dieses spezielle Einsatzgebiet eingeschränkt, es ist aber besonders geeignet, die für die erfindungsgemäße Lehre charakteristischen Elemente zusammenfassend darzustellen.

Die Lehre der vorliegenden Erfindung geht von der Aufgabe aus, in einem großtechnisch zugänglichen und kostengünstigen Verfahren Wassergläser beziehungsweise wasserglasbasierte Mehrstoffgemische in einer Angebotsform zu gewinnen, die den vielgestaltigen Anforderungen der Praxis an die Produkteigenschaften gerecht wird. Die Erfindung will insbesondere die Möglichkeit schaffen, einen verbesserten Zugang zu hochwirksamen Buildern beziehungsweise Buildersystemen für Wasch- und Reinigungsmittel zu finden. Dabei soll die Möglichkeit bestehen unmittelbar oder mittelbar Kombinationen mit weiteren Hilfs- und Wertstoffen aus dem hier betroffenen Sachgebiet schon im Festststoffgemisch verwirklichen zu können.

### Gegenstand der Erfindung

Gegenstand der Erfindung ist dementsprechend in einer ersten Ausführungsform ein Feststoffgut, das Alkalimetallsilicate mit einem Molverhältnis SiO₂ : M₂O, wobei M ein Alkalimetall bedeutet, von 0,8 bis 4 in homogener Abmischung mit weiteren anorganischen und/oder organischen Wert- und/oder Hilfsstoffen enthält, dadurch gekennzeichnet, daß es als anorganische und/oder organische Wert- und/oder Hilfsstoffe wenigstens 10 Gew.-% wasserlöslicher anorganischer und/oder organischer Salze enthält, ein Schüttgewicht von wenigstens 150 g/l und eine BET-Oberfläche von mindestens 5 m²/g besitzt, der Alkalimetallsilicatanteil einen Wassergehalt von unterhalb 15 Gew.-% hat und die Alkalimetallsilicate zu wenigstens 50 Gew.-% in Q₂- und/oder Q₃-Struktur vorliegen.

In einer weiteren Ausführungsform betrifft die Erfindung die Verwendung des Feststoffgutes als Builder in Wasch- und Reinigungsmitteln.

Gegenstand der Erfindung sind in diesem Zusammenhang insbesondere auch Wasch- und Reinigungsmittel in fester Zubereitungsform, insbesondere Textilwaschmittel, auf Basis einer Abmischung von Tensiden, Builderkomponenten und weiteren üblichen Wert- und/oder Hilfsstoffen, welche dadurch gekennzeichnet sind, daß sie ein Feststoffgut - wie vorstehend beschrieben - enthalten.

Erfindungsgegenstand ist schließlich ein Verfahren zur Herstellung eines Feststoffgutes, das Alkalimetallsilicate mit einem Molverhältnis SiO₂ : M₂O, wobei M = Alkalimetall bedeutet, von 0,8 bis 4 in homogener Abmischung mit weiteren anorganischen und/oder organischen Wert- und/oder Hilfsstoffen enthält und das wenigstens 10 Gew.-% wasserlöslicher anorganischer und/oder organischer Salze enthält, ein Schüttgewicht von wenigstens 150 g/l besitzt, der Alkalimetallsilicatanteil einen Wassergehalt von unterhalb 15 Gew.-% hat, die Alkalimetallsilicate zu wenigstens 50 Gew.-% in Q₂- und/oder Q₃-Struktur vorliegen und das Feststoffgut eine BET-Oberfläche von mindestens 5 m²/g aufweist, durch Sprüh- und/oder Wirbelschichttrocknung einer feinteilig versprühten wäßrigen Zubereitung von Abmischungen der Alkalimetallsilicate und der anorganischen und/oder organischen Wert- und/oder Hilfsstoffe mittels überhitztem Wasserdampf.

Im nachfolgenden Text wird das erfindungsgemäße Feststoffgut häufig auch als "primäres Trockengut" oder Trockengut" bezeichnet.

### Einzelheiten zur erfindungsgemäßen Lehre

Zum vereinfachten Verständnis werden im nachfolgenden - ohne Anspruch auf Vollständigkeit - wesentliche Grundgedanken dargestellt, aus deren Zusammenfassung das erfinderische Handeln bestimmt ist und verständlich wird.

Ein entscheidender Kerngedanke liegt in der Anwendung des Prinzips der Trocknung, insbesondere der Sprühtrocknung und/oder der Wirbelschichttrocknung, wäßriger Zubereitungen von Wertstoffen und Wertstoffgemischen mit überhitztem Wasserdampf als Heißgasstrom zur Zuführung der Verdampfungsenergie in das zu trocknende Gut und der gleichzeitigen Aufnahme des verdampften Wasseranteiles in dem Strom des überhitzten Wasserdampfs und Abführung dieses verdampften Wasseranteiles zusammen mit dem aus der Trocknungszone abgezogenen überhitzten Wasserdampfstrom. Der ausgetragene Wasseranteil wird kondensiert und aufgearbeitet, während der Rest des überhitzten Dampfes im geschlossenen Kreislauf in die Trocknungszone zurückgeführt wird, nachdem ihm der durch die Trocknung entnommene Energiebetrag wieder zugeführt worden ist.

Die Anmelderin beschreibt dieses Arbeitsprinzip der Trocknung insbesondere von Wertstoffen und Wertstoffgemischen aus dem Gebiet der Netz-, Wasch- und Reinigungsmittel in einer Reihe veröffentlichter Druckschriften und älterer Anmeldungen. Verwiesen wird hier insbesondere auf die nachfolgenden Druckschriften: DE-A 40 30 688 sowie die weiterführenden Veröffentlichungen gemäß DE-A 42 04 035; 42 04 090; 42 06 050; 42 06 521; 42 06 495; 42 08 773; 42 09 432 und 42 34 376.

Der erfindungsgemäßen Lehre liegt die Erkenntnis zugrunde, daß gerade auf dem Gebiet der Trocknung wasserhaltiger Zubereitungen von Wassergläsern der eingangs geschilderten Art mittels dieser Technologie der Heißdampftrocknung eine Summierung und Multifunktionalität von Vorteilen zugänglich werden, wie sie bisher nicht bekannt gewesen sind. Ohne Anspruch auf Vollständigkeit gilt: Das geschlossene Kreislaufsystem des überhitzten Wasserdampfes ermöglicht die CO₂-freie Trocknung und vermeidet damit unerwünschte Sekundärreaktionen im zu trocknenden Gut. Die Bedingungen der Trocknung können bezüglich des Restwassergehaltes beliebig gesteuert werden. Es können Trockenprodukte mit Restwassergehalten im Bereich des Gleichgewichtswertes monomerer Alkalisilikatverbindungen gewonnen werden, möglich ist insbesondere aber die zusätzliche Abführung von Wasser unter gleichzeitiger Kondensation der Kieselsäurereste zu Oligomer- und/oder Polymerverbindungen. Dabei können praktisch beliebige Grade der Trocknung im Silikatmaterial eingestellt werden, ohne die spontane und leichte Löslichkeit des getrockneten Produktes in Wasser nachteilig zu beeinträchtigen. Unter Berücksichtigung der Tendenz des Kieselsäurerestes zur dreidimensionalen Vernetzung und damit zur Ausbildung schwerlöslicher bis unlöslicher Anteile im Trockengut liegt hier ein ganz entscheidender Vorteil für den Einsatz des überhitzten Wasserdampfes als Trocknungsmedium. Weiterhin gilt: Das primäre Trockengut des erfindungsgemäßen Verfahrens fällt in Form eines freifließenden körnigen Materials beträchtlicher Schüttgewichte an, die heute aus einer Vielzahl von Gründen erwünscht sind. Gleichwohl besitzt dieses Trockengut zur Belegung mit weiteren Wert- und/oder Hilfsstoffen geeignete BET-Oberflächen, die weit über die rechnerisch zu ermittelnden Außenhüllen der Kornstruktur hinausgehen. Grund ist, daß hier als primäres Trockengut ein Material mit mikroporöser saugfähiger Gutinnenstruktur anfällt, die in einem nachfolgenden Arbeitsschritt mit hinreichend fließfähigen Komponenten befüllt werden kann. Auch für das Auflöseverhalten des erfindungsgemäßen Trockengutes ist diese mikroporöse Innenstuktur von mitentscheidender Bedeutung.

Es ist sofort verständlich, daß die hier dargestellten Vorteile in dem breiten eingangs dargestellten Anwendungsgebiet für lösliche Wassergläser verwertbar sind. Von besonderer Bedeutung für das erfindungsgemäß wichtige Gebiet der Wasch- und Reinigungsmittel für insbesondere Textilien kommt den erfindungsgemäß definierten Builderkomponenten auf Alkalisilikatbasis eine Vielzahl von weiteren Vorteilen zugute. Hier gilt insbesondere: Die Steuerbarkeit des Trocknungsergebnisses in Richtung auf gezielte Trocknung ohne Beeinträchtigung der Wasserlöslichkeit stellt eine Optimierung der Builderfunktion sowohl bezüglich des primären wie auch des sekundären Waschvermögens im jeweiligen Wasch- und Reinigungsmittel sicher. Die erfindungsgemäß vorgesehene Maßnahme, die Wassergläser in Abmischung mit weiteren Hilfs- und/oder Wertstoffen aus bevorzugt homogener Lösung - gegebenenfalls aber auch aus entsprechenden Dispersionen - zu verarbeiten, führt zu Wertstoffgemischen, in denen die im praktischen Einsatz in Interaktion tretenden Komponenten von vornherein in inniger Mischung vorliegen. Damit werden Interaktionen von beispielsweise Builderund Cobuilder-Komponenten im praktischen Einsatz möglich, die optimiert sind. Die Belegbarkeit der Innenstruktur des primären Trockengutes mit weiteren Waschmittel komponenten gibt weiterführende Vorteile. So kann beispielsweise die Dispergierbarkeit vergleichsweise schwerer wasserlöslicher beziehungsweise -mischbarer Waschmittel komponenten dadurch erleichtert werden, daß diese Komponenten in fließfähigem Zustand in den erfindungsgemäßen mikroporösen Feststoffkörper aufgenommen und darin verteilt werden.

In der zuvor geschilderten ersten Ausführungsform ist Gegenstand der Erfindung ein auch als primäres Trockengut bezeichnetes Feststoffgut, das Alkalimetallsilikate des angegebenen Modulbereiches von 0,8 bis 4 in homogener Abmischung mit wenigstens 10 Gew.-% - bezogen auf Compound-Trockengewicht - weiterer anorganischer und/oder organischer Wert- und/oder Hilfsstoffe enthält und aus einer feinteilig versprühten wäßrigen Zubereitung von Abmischungen der Alkalimetallsilikate und der weiteren Wert- und/oder Hilfsstoffe mittels überhitztem Wasserdampf getrocknet worden ist. Die bevorzugten Alkalimetallsilikate sind die des Natriums und des Kaliums. Insbesondere auf dem Gebiet der Waschmittelbuilder kommt entsprechenden Natriumsilikaten überragende Bedeutung zu, während beispielsweise Kaliumsilikatverbindungen auf technischen Einsatzgebieten die bevorzugten Verbindungen sein können.

Im primären Trockengut liegen die Alkalimetallsilikate vorzugsweise in Mengen von wenigstens 25 Gew.-% und insbesondere in Mengen von wenigstens 30 Gew.-% vor, Gew.-% hier bezogen auf das Gewicht des primären Trockengutes. Besonders wichtige Ausführungsformen der Erfindung enthalten das Alkalimetallsilikat in Mengen von wenigstens 40 Gew.-% und insbesondere in Mengen von wenigstens 50 Gew.-%. Mengenbereiche von 45 bis 80 Gew.-%, insbesondere 50 bis 75 Gew.-% Alkalimetallsilikat im Trockenprodukt können besonders wichtig sein. Der oder die mitverwendeten Wert- oder Hilfsstoffe werden in Mengen von wenigstens 10 Gew.-% eingesetzt. Je nach Anwendungsfall können diese Zweitkomponenten wenigstens 15, wenigstens 20 oder wenigstens 25 Gew.-% ausmachen, wobei häufig 20 bis 50 Gew.-% und insbesondere 30 bis 45 Gew.-% dieser Zweitkomponenten praktisch wichtige Ausführungsformen betreffen. Auch hier bestimmt sich der Zahlenwert der Gew.-% auf das Gewicht des primären Trockengutes.

Die als Hilfs- und/oder Wertstoffe zusammen mit den Alkalimetallsilikaten eingesetzten Zweitkomponenten können dabei aus einer bestimmten ausgewählten Zweitkomponente bestehen, ebenso können aber auch - unter Berücksichtigung des Fachwissens zu möglichen Interaktionen und insbesondere zum angestrebten technischen Bestimmungszweck - beliebige Kombinationen von zwei oder mehr Hilfs-und/oder Wertstoffen in Abmischung mit den Silikatverbindungen zum Einsatz kommen.

Ein für die erfindungsgemäße Lehre wesentliches Element liegt in der hinreichenden Dichte des Trockengutes, ohne dabei die mikroporöse Grundstruktur aufzugeben. Hier liegt eine Besonderheit auf die nachfolgend noch eingegangen wird. Zunächst gelten hier die folgenden Zahlenwerte: Unterer Grenzwert für die erfindungsgemäß angestrebten Schüttgewichte liegt bei 150 g/l beziehungsweise bei 200 g/l. In der Praxis werden häufig möglichst hohe Schüttgewichte gewünscht, die dann - bezogen auf primäres Trockengut - bei wenigstens 250g/l oder auch noch höher bei wenigstens 300 g/l liegen. Besonders bevorzugte Werte liegen bei wenigstens 350 g/l und insbesondere bei wenigstens 400 g/l. Wenn diesen vergleichsweise erhöhten Schüttgewichten gerade auf dem Gebiet der sprühgetrockneten Silikatverbindungen nicht unbeträchtliche Bedeutung zukommt, so gilt hier allerdings doch auch das Folgende: Durch die sekundäre Belegung des primären Trockengutes mit weiteren, insbesondere fließfähigen, Komponenten kann eine praktisch beliebige Erhöhung der Schüttdichten in die jeweils gewünschten Endproduktbereiche erfolgen. Möglich ist natürlich auch die Verdichtung des primären Trockengutes in an sich bekannter Weise im Rahmen einer Nachbehandlung, beispielsweise durch Walzenkompaktierung, Granulation und dergleichen.

Den zuvor genannten unteren Grenzwerten für die Schüttgewichte kommt gleichwohl erfindungsbestimmende Bedeutung zu. Hier gilt: Es ist bekannt, daß bei der Sprühtrocknung von wasserhaltigen Wassergläsern ohne Zusatz von Zweitkomponenten als primäres Trockengut hohlkugelförmig ausgebildete extrem leichte Pulver anfallen, deren Schüttdichten beispielsweise im Bereich von 50 bis 100 g/l liegen. Es ist bekannt und beschrieben, eine solche Hohlkugelstruktur durch mechanische Krafteinwirkung zu zerstören und damit zu einer gewissen Erhöhung des Schüttgewichtes im "sekundären" Trockengut zu kommen. Parallel durchgeführte Arbeiten der Anmelderin haben gezeigt, daß auch bei dem Einsatz von überhitztem Wasserdampf als Trocknungsgas wäßrige Alkalisilikatlösungen ohne Zusatz von Zweitkomponenten zu einem solchen hohlkugelförmigen leichten Trockenpulver auftrocknen. Für den Einsatz des überhitzten Wasserdampfes als Trocknungsmedium ist das an sich überraschend, im einzelnen wird darauf im Rahmen der nicht vor veröffentlichten parallelen Schutzrechtsanmeldung WO-A-9523 763 (DE-A-44 06 591) der Anmelderin eingegangen. Der hier betroffenen erfindungsgemäßen Lehre liegt demgegenüber die Erkenntnis zugrunde, daß bei der Bildung von Wasserglas-basierten Compounds im Sinne des erfindungsgemäßen Handelns schon die Schüttdichten des primären Trockengutes auf vergleichsweise hohe Werte ansteigen, wie sie in der Praxis häufig gefordert werden. Gleichwohl bleibt eine mikroporöse Gutinnenstruktur mit extrem vergrößerter Oberfläche erhalten. Das erfindungsgemäß anfallende körnige Gut ist also schon von seiner physikalischen Beschaffenheit her gesehen ganz anders ausgebildet als die Hohlkugelstruktur der Trockenprodukte aus reinen oder praktisch reinen Wasserglas lösungen.

Die erfindungsgemäße Lehre sieht in einer wichtigen Ausführungsform den praktisch völligen Ausschluß eines Zutritts oder einer in-situ Bildung von CO₂ zur beziehungsweise in der Trocknungszone vor. Hierzu wird einerseits der Kreislaufstrom des überhitzten Wasserdampfes durch indirekten Energieeintrag wieder aufgeheizt, wie es in der zitierten Literatur zur Heißdampftrocknung beschrieben ist. In einer besonderen Ausgestaltung der erfindungsgemäßen Lehre wird aber durch Auswahl der Einsatzmaterialien auch sichergestellt, daß keine oder keine wesentlichen Beträge an CO₂ durch in-situ Umsetzung gebildet werden können, wie es beispielsweise im Fall der Mitverwendung von Alkalibicarbonaten möglich ist. Sichergestellt werden kann auf jeden Fall, daß auch in der im nachfolgenden noch erörterten Modifikation der Ausbildung eines "übertrockneten" Wasserglases keine oder keine wesentlichen Mengen an wasserunlöslichem beziehungsweise schwerlöslichem Gut gebildet werden. Vorzugsweise liegt der Anteil an unlöslichem Gut in dem erfindungsgemäß getrockneten Produkt < 3 Gew.-% und insbesondere < 1 Gew.-%. In der Regel ist die vollständige Löslichkeit wenigstens des Alkalisilikatanteiles sichergestellt. Die Löslichkeit des gebildeten Trokkenguts in seiner Gesamtheit wird natürlich auch mitbestimmt durch die Löslichkeitsparameter der Zweit- und Drittkomponenten, auf deren Beschaffenheit im einzelnen noch eingegangen wird.

Der erfindungsgemäße Schritt der Trocknung der wäßrigen wasserglasbasierten Wirkstoffgemische sieht in einer wichtigen Ausführungsform die sogenannte "Übertrocknung" des Alkalisilikatmaterials vor. Bezogen auf Natriumsilikate des in Waschmittel üblichen Modulbereiches von etwa 1,3 bis 4 bedeutet das, daß die Restwassergehalte im Natriumsilikatanteil auf Werte unterhalb 18 Gew.-% und insbesondere unterhalb 15 Gew.-% eingestellt werden. Erfindungsgemäß geeignet sind dabei diese Trockenprodukte mit Wassergehalten des Silikatanteiles von höchstens 15 Gew.-%, wobei dem Bereich von etwa 1 bis 13 Gew.-%, und dabei wiederum dem Bereich von etwa 3 bis 10 Gew.-% Wasser im Natriumsilikat, besondere Bedeutung zukommen kann. In einer wichtigen Ausführungsform kommen "übertrocknete" röntgenamorphe Alkalisilikate und insbesondere Natriumsilikate des angegebenen Modulbereiches mit Wassergehalten im primären Trockengut im Bereich von etwa 6 bis 13 Gew.-% in Betracht.

Die Einstellung dieser Trocknungsergebnisse wird in der dem Fachmann bekannten Weise durch die Verfahrensparameter der Trocknungsstufe mit dem überhitztem Wasserdampf und hier insbesondere durch das Temperaturniveau des zugeführten Wasserdampfes, seine Menge und/oder die Verweilzeit des Gutes im Kontakt mit dem überhitzten Wasserdampf bestimmt. Je stärker die Trocknungsbedingungen gewählt werden, um so stärker ist in der Regel der Grad der "Übertrocknung" im Verfahrensprodukt. Ein wichtiger und sehr einfach zu steuernder Verfahrensparameter ist in diesem Zusammenhang die Temperatur des überhitzten Wasserdampfstromes, bestimmt an seiner Eintrittstemperatur und seiner Austrittstemperatur. Je nach Sensitivität des zu trocknenden Gutes und dem beabsichtigten Trocknungsergebnis kann die Eintrittstemperatur des überhitzten Dampfes innerhalb eines breiten Temperaturbereiches gewählt werden. Beispielsweise im Bereich von 120 bis 450°C, vorzugsweise im Bereich von etwa 150 bis 380°C. Die Austrittstemperatur des mit dem verdampften Wasserbetrag beladenen Heißdampfes liegt dann jeweils entsprechend niedriger, bevorzugte Austrittstemperaturen können beispielsweise im Bereich von etwa 115 bis 220°C und insbesondere im Bereich von 130 bis 200°C liegen. Die Auswahl und Anpassung der jeweiligen Arbeitsbedingungen wird - wie schon erwähnt - insbesondere bestimmt durch die Temperatursensitivität, insbesondere der zusammen mit den Alkalisilikaten versprühten weiteren Hilfs- und/oder Wertstoffen sowie durch das angestrebte Trocknungsergebnis im trockenen Verfahrensprodukt. Wird eine substantielle "Übertrocknung" des Alkalisilikats als unmittelbares Ergebnis der Sprühtrocknung gewünscht, dann wird es in der Regel zweckmäßig sein, vergleichsweise hohe Eintrittstemperaturen des überhitzten Dampfes - beispielsweise im Bereich von 280 bis 380°C - zu wählen und auch die Dampfaustritts-temperaturen vergleichsweise hoch zu halten - beispielsweise im Bereich von 180 bis 240°C. Es leuchtet sofort ein, daß die Erfindung aber auch die Möglichkeit einräumt, die Trocknung zum primären Trockengut unter vergleichsweise milden Bedingungen mit nur begrenzter "Übertrocknung des Alkalisilikates durchzuführen und in einer nachfolgenden thermischen Stufe - beispielsweise Tempern bei erhöhten Temperaturen - den Zustand des übertrockneten Alkalisilikates auszubilden.

Eine wichtige Bedeutung kann in diesem Zusammenhang insbesondere auch der maximalen Guttemperatur unter den Trocknungsbedingungen zukommen, die beispielsweise im Bereich von 100 bis 200°C und insbesondere im Bereich von etwa 110 bis 150°C liegen kann. Die Verweilzeit des Gutes bei solchen doch hohen Temperaturen liegt dabei aber im Bereich von Sekunden, so daß Produktschädigungen mit Sicherheit ausgeschlossen werden können, auch wenn als Mischkomponenten temperatursensitive Bestandteile mitverwendet werden. Solche Bedenken scheiden in der Regel von vornherein aus, wenn als Mischkomponenten beispielsweise temperaturstabile anorganische Salze von der Art des Natriumsulfats oder des Natriumcarbonats zur Verwendung kommen. Gerade für das Einsatzgebiet der erfindungsgemäßen Produkte als WaschmittelbuilderCompounds liegen hier wichtige Ausführungsformen vor. Hier kann unbedenklich die Temperaturbelastung des rein anorganischen Gutes in der Trocknungszone in Richtung auf eine optimierte "Übertrocknung" des Alkalisilikates eingestellt werden.

Durch die "Übertrocknung" wenigstens eines substantiellen Anteiles des Alkalimetallsilikates bilden sich in dem "übertrockneten" Gut Oligomer- beziehungsweise Polymerstrukturen der Kieselsäurereste. Aufgrund der guten Wasserlöslichkeit der erfindungsgemäßen Trokkenprodukte ist davon auszugehen, daß diese oligomeren beziehungsweise polymeren Kieselsäurereste im wesentlichen der sogenannten Q₂- und/oder der Q₃-Struktur entsprechen, d.h. kettenförmig beziehungsweise ringförmig oder flächenförmig aufgebaut sind, nicht aber dreidimensional vernetzt sind (Q₄-Zustand). Im Feststoffgut der erfindungsgemäßen Lehre sind wenigstens 50 Gew.-%, vorzugsweise wenigstens 80 Gew.-% des Alkalimetallsilikatanteiles als derart "übertrocknetes" Gut mit Oligomer- beziehungsweise Polymerstruktur der Kieselsäurereste enthalten. Der Begriff der sogenannten Q-Struktur wird auch in der EP-A-0488 868 erläutert.

Als Mischungskomponenten, die im Sinne der erfindungsgemäßen Lehre zusammen mit den Wassergläsern getrocknet werden, sind solche Komponenten bevorzugt, die wenigstens anteilsweise wasserlöslich sind, so daß beim Trocknungsprozeß wirklich homogene Stoffmischungen mit der mikroporösen Trockengutstruktur anfallen. Verständlicherweise können wenigstens anteilsweise aber auch feinteilige unlösliche Mischkomponenten mit in das entstehende Trockengut eingearbeitet werden.

Diese Zweitkomponenten der erfindungsgemäßen Stoffgemische können sowohl anorganischer als auch organischer Natur sein. Ihre Auswahl und Beschaffenheit richtet sich nach dem jeweils beabsichtigten Einsatzzweck des Trockenproduktes. Verständlich wird das an den folgenden beispielhaften Darstellungen, die wiederum ohne Anspruch auf Vollständigkeit zu verstehen sind:

Es kann wünschenswert sein im Fertigprodukt beziehungsweise bei dessen Wiederauflösung praktisch die reine Alkalimetallsilikatkomponente als Wirkstoff zugänglich zu haben. Hier kann dann für den Schritt der erfindungsgemäß definierten Trocknung im überhitzten Wasserdampf beispielsweise ein anorganisches oder auch ein organisches, bevorzugt gut wasserlösliches, Neutralsalz eingesetzt werden, das keine Eigenfunktion in der Stufe des Einsatzes der wiederaufgelösten Trockenprodukte entwickelt. Ein typisches Beispiel hierfür sind die Alkalisulfate, insbesondere Natriumsulfat.

In vielen Fällen wird es aber wünschenswert sein, gerade über diese Mischkomponenten zusätzliche Effekte für den beabsichtigten Einsatzzweck der Trockenprodukte vorzusehen. So gilt beispielsweise für das Arbeitsgebiet der Builder für Wasch- und Reinigungsmittel, daß neben der Builderhauptkomponente - dem Alkalisilikat - weitere in gleicher Richtung und gegebenenfalls synergistisch wirkende Cobuilderkomponenten mitverwendet werden können. Im einfachsten Fall bedeutet das beispielsweise die Mitverwendung von Alkalicarbonaten, insbesondere Natriumcarbonat. Die synergistische Wirkungsverstärkung von Builderkombinationen aus getrockneten Stoffgemischen von Natriumsilikaten geeigneter Modulbereiche - auf die nachfolgend noch eingegangen wird - und Soda als multifunktionell wirksame Mischung in Wasch- und Reinigungsmitteln wird beispielsweise in den eingangs bereits genannten Druckschriften EP-A-04 88 868 und EP-A-05 61 656 geschildert. Dort werden entsprechende Wirkstoffmischungen nach einem vergleichsweise zeit- und arbeitsaufwendigen Verfahren hergestellt, die sich noch dazu als kompaktes System mit beschränkter Oberfläche dem komplexen Wirkstoffgemisch in Wasch- und Reinigungsmitteln anbieten. Die erfindungsgemäße Ausgestaltung entsprechender Builder-/Cobuildergemische ist demgegenüber nicht nur großtechnisch in einfacher Weise möglich, das mikroporöse Trockengut gibt den zusätzlichen Vorteil der mikroporösen Innenstruktur und damit die Möglichkeit, substantielle Anteile weiterer Waschmittelkomponenten als zusätzliche Beladung in das Trockengut einzutragen.

Der hier an Soda als Zweitkomponente dargestellte Sachverhalt ist in gleicher Weise nachvollziehbar mit organischen Cobuilder-komponenten, beispielsweise von der Art der Natriumcitrate oder anderer Alkalisalze von insbesondere polyfunktionellen Carbonsäuren. Möglich ist dabei darüberhinaus der gemeinsame Einsatz von anorganischen und organischen Cobuilderkomponenten in homogener Abmischung mit dem Wasserglas. Solche Trockenprodukte können ihrerseits wiederum als Trägerbead für den Auftrag weiterer waschaktiver Komponenten - beispielsweise für den Auftrag von Niotensiden und dergleichen - dienen.

Als anorganische Mischungskomponenten können ganz allgemein unter Berücksichtigung des jeweiligen Einsatzzweckes wasserlösliche anorganische Salze verwendet werden, wobei hier insbesondere entsprechende Carbonate, Bicarbonate, Sulfate, Halogenide, Borate, Phosphate und/oder Polyphoshate zu nennen sind, die insbesondere in Form der entsprechenden Natrium- und/oder Kaliumsalze ausgebildet sind.

Die Mitverwendung von organischen, bevorzugt wenigstens anteilsweise wasserlöslichen, Mischungskomponenten wird in Anpassung an den Einsatzzweck bestimmt. Für das Gebiet der Waschmittelbuildersysteme gilt hier: Brauchbare organische Gerüstsubstanzen sind beispielsweise die bevorzugt in Form ihrer Natriumsalze eingesetzten Polycarbonsäuren wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugt sind Salze der Polycarbonsäuren wie Citronensäure, Adipinsäure, Bernsteinsäure, Glutarsäure, Weinsäure, Zuckersäuren und Mischungen aus diesen.

Geeignet sind weiterhin polymere Polycarboxylate, beispielsweise die Natriumsalze der Polyacrylsäure oder der Methacrylsäure, insbesondere solche mit einer relativen Molekülmasse von 800 bis 150.000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5.000 bis 200.000, vorzugsweise 10.000 bis 120.000 und insbesondere 50.000 bis 100.000. Insbesondere bevorzugt sind auch biologisch abbaubare Terpolymere, beispielsweise solche, die als Monomere Salze der Acrylsäure und der Maleinsaüre sowie Vinylalkohol beziehungsweise Vinylalkohol-Derivate (nicht vor veröffentlichte internationale Anmeldung WO-A-9415978 (DE-A-4300772)) oder die als Monomere Salze der Acrylsäure und der 2-Alkylallylsulfonsäure sowie Zuckerderivate (deutsches Patent DE-C-42 21 381) enthalten.

Weitere geeignete Buildersysteme sind Oxidationsprodukte von carboxylgruppenhaltigen Polyglucosanen und/oder deren wasserlöslichen Salzen, wie sie beispielsweise in der internationalen Patentanmeldung WO-A-93/08251 beschrieben werden oder deren Herstellung beispielsweise in der internationalen Patentanmeldung WO-A-93/16110.

Neben oder anstelle der bisher genannten Zweitkomponenten können aber auch andere bekannte Wertstoffe aus dem Bereich der Buildersysteme zum Einsatz kommen, beispielsweise kristalline Schichtsilikate oder auch beschränkte Mengen der wasserunlöslichen Zeolithe in Waschmittelqualität, insbesondere Zeolith NaA. Alkalicarbonate können nach der Lehre der älteren internationalen Patentanmeldung WO-A-9429419 (DE-A-43 19 578) auch durch schwefelfreie, 2 bis 11 Kohlenstoffatome und gegebenenfalls eine weitere Carboxyl- und/oder Aminogruppe aufweisende Aminosäuren und/oder deren Salze ersetzt werden. So kann also beispielsweise ein wenigstens partieller Austausch von Alkalicarbonaten durch Glycin, beziehungsweise Glycinat vorgenommen werden.

Aber auch ganz andere Wirkstoffkomponenten aus dem Bereich von Wasch- und Reinigungsmitteln sind potentielle zusätzliche Kandidaten für die Abmischung mit den Hauptbuilderkomponenten auf Wasserglasbasis für die nachfolgende Trocknung mit überhitztem Wasserdampf im Sinne der erfindungsgemäßen Lehre. So können zusätzlich Komponenten mitverwendet werden, welche die Öl- und Fettauswaschbarkeit aus Textilien positiv beeinflussen. Dieser Effekt wird besonders deutlich, wenn ein Textil verschmutzt wird, das bereits vorher mehrfach mit einem erfindungsgemäßen Waschmittel, das diese öl- und fettlösende Komponente enthält, gewaschen wird. Zu den bevorzugten öl- und fett lösenden Komponenten zählen beispielsweise nichtionische Celluloseether wie Methylhydroxypropylcellulose mit einem Anteil an Methoxyl-Gruppen von 15 bis 30 Gew.-% und an HydroxypropoxylGruppen von 1 bis 15 Gew.-%, jeweils bezogen auf den nichtionischen Celluloseether, sowie die aus dem Stand der Technik bekannten Polymere der Phthalsäure und/oder der Terephthalsäure beziehungsweise von deren Derivaten, insbesondere Polymere aus Ethylenterephthalaten und/oder Polyethylenglykolterephthalaten.

Die erfindungsgemäß getrockneten und insbesondere "übertrockneten" Komponenten auf Alkalisilikatbasis zeichnen sich als Trockenprodukte in der Regel durch ihre röntgenamorphe Beschaffenheit aus. Amorphe Alkalisilikate werden schon seit langer Zeit in Waschmitteln eingesetzt, ihre Funktion besteht im wesentlichen darin, die für den Waschprozeß notwendige Alkalität zu liefern. In marktgängigen Waschmitteln werden amorphe Natriumsilikate als sprühgetrocknete Wassergläser mit dem Modul (SiO₂/Na₂O-Molverhältnis) von ca. 2 bis 3,5 verwendet. Diese Feststoffpulver enthalten üblicherweise ca. 18 bis 20 Gew.-% Wasser und zeichnen sich unter anderem dadurch aus, daß sie nur eine sehr geringe spezifische Oberfläche nach BET (DIN 66131) aufweisen, die wesentlich kleiner als 5 m²/g ist. Auch ist deren kumulatives Volumen, bestimmbar über Hg-Porosimetriemessungen (in Anlehnung an DIN 66133) sehr gering und erreicht üblicherweise Werte bis 50 mm³/g. Die Aufnahmekapazität dieser sprühgetrockneten Wassergläser gegenüber flüssigen Komponenten, beispielsweise nichtionischen Tensiden, ist äußerst gering. Schon bei Zugaben von 5 Gew.-% des Niotensids verlieren die Feststoffe ihre Pulvereigenschaften und verkleben untereinander. Die erfindungsgemäß jetzt zum Einsatz kommenden mikroporösen Feststoffbuilder können sich zwar in einer Reihe von Stoffparametern mit den entsprechenden Werten der handelsüblichen Wassergläser in Feststofform überschneiden, in der Summe ihrer Eigenschaften unterscheiden sie sich jedoch grundlegend.

Die erfindungsgemäßen Builderkomponenten sind röntgenamorphe Natriumsilikate des üblicherweise im hier angesprochenen Gebiet zum Einsatz kommenden Modulbereiches von 1 bis 4, insbesondere innerhalb des Bereiches von 1,3 bis 3,7. Besondere Bedeutung kommt Modulwerten von wenigstens 1,5 und dabei insbesondere dem Bereich von 1,5 bis 3,3 zu. Bevorzugte weitere untere Grenzwerte für den Modulbereich liegen bei 1,7 und insbesondere bei 1,9, während weiterhin bevorzugte Obergrenzen bei Modulwerten von 3,0 und insbesondere 2,7 liegen. In der bisherigen Praxis der Verwendung amorpher Wassergläser in Feststofform in Waschmitteln kann Modulwerten um 2 - also den Disilikatverbindungen - eine besondere Bedeutung zukommen. Auch erfindungsgemäß sind Wassergläser dieses Modulwertes geeignet. In wichtigen Ausführungsformen der Erfindung werden jedoch Natriumsilikatbuilder beziehungsweise Buildergemische eingesetzt, die wenigstens anteilsweise von diesem Modulwert abweichen und im übrigen im angegebenen Zahlenrahmen liegen. Hier bevorzugte Ausführungsformen kennzeichnen sich dadurch, daß wenigstens 5 Gew.-% und insbesondere wenigstens 10 bis 20 Gew.-% des röntgenamorphen Natriumsilikatbuilders vom Modulwert 2 abweichen.

Die erfindungsgemäße Anbietungsform des mikroporösen Wertstoffkornes mit seinem Gehalt an Alkalisilikat zeichnet sich durch hohe BET-Oberflächen (DIN 66131) und durch hohe Zahlenwerte zum kumulativen Volumen (DIN 66133) aus. Die BET-Oberfläche des erfindungsgemäßen Feststoffgutes (primäres Trockengut) liegt bei wenigstens 5 m²/g, wobei unteren Grenzwerten für diese BET-Oberfläche von wenigstens 7,5 m²/g und insbesondere von wenigstens 10 m²/g besondere Bedeutung zukommt. Das kumulative Volumen des primären Trockengutes liegt in der Regel bei Werten von wenigstens 50 mm³/g, vorzugsweise bei Werten von wenigstens 100 mn³/g und kann in Sonderfällen aber auch höhere Werte von beispielsweise 150 mm³/g erreichen.

Im praktischen Einsatz als Textilwaschmittelbuilder zeichnen sich erfindungsgemäß definierte Stoffgemische durch verbesserte anwendungstechnische Eigenschaften aus. Auffallend ist dabei insbesondere - zusätzlich zur Verbesserung der Primärwaschkraft - die Verstärkung der Inkrustationsinhibierung und damit die Verbesserung der sogenannten sekundären Waschkraft von beispielsweise Textilwaschmitteln.

Die Lösegeschwindigkeit des primären Trockengutes wird zwar durch die als Mischungskomponenten mitverwendeten Zweit- und Drittkomponenten mitbestimmt, sie liegt aber in aller Regel im Bereich hoher Auflösegeschwindigkeiten. So können Lösegeschwindigkeiten des primären Trocknungsgutes von höchstens etwa 2 Minuten unter Standardbedingungen, vorzugsweise von höchstens etwa 1 Minute unter Standardbedingungen - jeweils 95 Gew.-%/40°C - eingestellt werden.

Das Aufnahmevermögen des primären Trockengutes für Flüssigkomponenten ist überraschend hoch. In geeigneten Mischaggregaten oder durch bloßes Aufdüsen können beispielsweise mindestens 40 bis 50 Gew.-% - bezogen auf primäres Trockengut - an Flüssigkomponenten, wie entsprechenden Niotensiden, aufgebracht werden. Bei wichtigen Ausführungsformen können Flüssigbestandteile auch in höherer Menge aufgenommen und dabei im wesentlichen in das Innere der Kornstruktur eingebaut werden.

Charakteristisch für die röntgenamorphen Trockenprodukte im Sinne der erfindungsgemäßen Definition ist, daß mit Hilfe der Elektronenbeugung in der Regel mikrokristalline Anteile festgestellt werden können. Insbesondere gilt das für vergleichsweise stark "übertrocknete"Produkte, die beispielsweise im Temperaturbereich bis maximal 500°C, vorzugsweise im Temperaturbereich von 120 bis 450°C getrocknet worden sind. Im Rahmen der Erfindungsbeschreibung bedeutet dabei Mikrokristallinität, daß zwar Nahordnungen der einzelnen Bausteine vorhanden sind, jedoch übergreifende Fernordnungen fehlen, so daß im Röntgenbeugungsspektrum keine Reflexe auftreten und die Silikate somit als röntgenamorph charakterisierbar sind.

In den Rahmen der Erfindung fallen erfindungsgemäß ausgestaltete Builderkomponenten in Form des primären Trockengutes, die in einem sekundären Schritt mit weiteren insbesondere fließfähigen Komponenten aus dem Bereich der Netz-, Wasch- und Reinigungsmittel beladen worden sind. Besondere Bedeutung kann dabei den mikroporösen Buildern bei der Bindung und Aufnahme von Flüssigkomponenten aus dem genannten Bereich zukommen. Als Beispiele seien hier bei Raumtemperatur oder mäßig erhöhten Temperaturen flüssige niotensidische Verbindungen, wasserhaltige Aniontensidpasten beziehungsweise Zubereitungen, aber auch Schmelzen beziehungsweise plastifizierte hochkonzentrierte Aniontenside, Schauminhibitoren wie Silikone und/oder Paraffine aber auch Textilweichmacherformulierungen zum Einsatz in Wasch- und Reinigungsmitteln für Haushalt und Gewerbe benannt. Die innige Vermischung der fließfähigen Komponenten mit der anorganischen Trägerkomponente mit großer Oberfläche und die Möglichkeit, diesen vorgegebenen Mischungszustand auch im Rahmen der Vollkonfektionierung der Wasch- und Reinigungsmittel aufrechtzuerhalten, sichert nicht nur die zunächst gewünschte Verfestigung des Wertstoffgemisches, insbesondere findet die funktionelle Absicherung der jeweiligen Wertstoffkomponente beim Einmischen in die wäßrige Waschflotte durch die mit großer Oberfläche und hoher Wasserlöslichkeit vorliegende Builderkomponente statt. Die erfindungsgemäß eingesetzten Builderkomponenten besitzen durchweg hohe Calcium- und Magnesiumbindevermögen, in der Regel von mindestens 4 mval/g Produkt (berechnt auf wasserfreie Alkalisilikatsubstanz). Optimiert und sichergestellt wird damit die Funktionsfähigkeit auch gerade von gegenüber Wasserhärte empfindlichen Aktivsubstanzen bei ihrem Erstkontakt mit umgebender wäßriger Phase in der Waschflotte. Es leuchtet sofort ein, daß damit für die nachfolgenden Arbeitsschritte des Wasch- und Reinigungsprozesses wichtige Anfangshilfen gegeben werden. Verständlich wird daraus aber gerade auch ein wesentlicher Kern, in dem sich die erfindungsgemäße Lehre vom Stand der Technik unterscheidet: Die partikuläre Anbietungsform der erfindungsgemäß beschriebenen Builderkomponenten auf Natriumsilikatbasis kennzeichnet sich durch die mit der mikroporösen Gutstruktur verbundende große zugängliche Oberfläche. Für den Reaktionsablauf der Auflösung des Wasch- und Reinigungsmittelgemisches in der Waschflotte und die Primärreaktionen der Interaktion zwischen wäßriger Flotte und Wirkstoffmischung führt das zu wichtigen Vorteilen gegenüber vergleichbaren Stoffmischungen, in denen die Builderkomponente in Form weitgehend abgerundeter kleiner Partikel mit insgesamt stark verringerter Oberfläche vorliegen.

Die Abmischung der erfindungsgemäßen Builderkomponenten auf Basis der mikroporösen und hochsaugfähigen Mehrstoffgemische in der Form des primären Trockengutes ermöglicht die weitgehend freie Einstellbarkeit des letztlich anfallenden beladenen Fertigproduktes. Durch Aufnahme der Wert- und/oder Hilfsstoffe in fließfähigem Zustand wird das Schüttgewicht des kombinierten Materials weitgehend frei variierbar. So können die Builderkomponenten auch in modernen Waschmitteln mit Schüttdichten von wenigstens etwa 0,7 g/cm³ eingesetzt werden.

Im nachfolgenden werden ohne Anspruch auf Vollständigkeit Angaben zu Mischungskomponenten gemacht, die im Rahmen der erfindungsgemäßen Mehrstoffgemische mitverwendet beziehungsweise auf das primäre Trockengut aufgetragen werden können. Grundsätzlich steht hier der gesamte Bereich der Wert- und Hilfsstoffe aus dem Gebiet der Wasch- und Reinigungsmittel zur Verfügung. Insbesondere kommen hier Tenside anionischer, nichtionischer, kationischer, amphoterer und/oder zwitterionischer Struktur sowie weitere anorganische und/oder organische Buildersubstanzen, Bleichmittel und Bleichaktivatoren, Enzyme und Enzymstabilisatoren, Schauminhibitoren, optische Aufheller, anorganische alkalische und/oder in Wasser neutral reagierende Salze, beispielsweise Sulfate oder Chloride, und Farb- und Duftstoffe in Betracht.

Als Tenside vom Sulfonat-Typ kommen vorzugsweise die bekannten C₉-C₁₃-Alkylbenzolsulfonate, Olefinsulfonate und Alkansulfonate in Betracht. Geeignet sind auch Ester von α-Sulfofettsäuren bzw. die Disalze der α-Sulfofettsäuren. Weitere geeignete Aniontenside sind sulfierte Fettsäureglycerinester, welche Mono-, Di- und Triester sowie deren Gemische darstellen, wie sie bei der Herstellung durch Veresterung durch ein Monoglycerin mit 1 bis 3 Mol Fettsäure oder bei der Umesterung von Triglyceriden mit 0,3 bis 2 Mol Glycerin erhalten werden.

Geeignete Tenside vom Sulfat-Typ sind die Schwefelsäuremonoester aus primären Alkoholen natürlichen und synthetischen Ursprungs, insbesondere aus Fettalkoholen, z.B. aus Kokosfettalkohol, Talgfettalkohol, Oleylalkohol, Lauryl-, Myristyl-, Cetyl- oder Stearylalkohol, oder den C₁₀-C₂₀-Oxoalkoholen, und diejenigen sekundärer Alkohole dieser Kettenlänge. Auch die Schwefelsäuremonoester der mit 1 bis 6 Mol Ethylenoxid ethoxylierten Alkohole, wie 2-Methyl-verzweigte C₉-C₁₁-Alkohole mit im Durchschnitt 2 oder 3,5 Mol Ethylenoxid, sind geeignet.

Bevorzugte Aniontensid-Mischungen enthalten Kombinationen aus Alk(en)ylsulfaten, insbesondere Mischungen aus gesättigten und ungesättigten Fettalkoholsulfaten, und Alkylbenzolsulfonaten, sulfierte Fettsäureglycerinestern und/oder α-Sulfofettsäureestern und/oder Alkylsulfosuccinaten. Insbesondere sind hierbei Mischungen bevorzugt, die als anionische Tenside Alk(en)ylsulfate und Alkylbenzolsulfonate und optional α-Sulfofettsäuremethylester und/oder sulfierte Fettsäureglycerinester enthalten.

Als weitere anionische Tenside kommen insbesondere Seifen, vorzugsweise in Mengen unterhalb 5 Gew.-%, in Betracht. Geeignet sind gesättigte Fettsäureseifen, wie die Salze der Laurinsäure, Myristinsäure, Palmitinsäure oder Stearinsäure, sowie insbesondere aus natürlichen Fettsäuren, z.B. Kokos-, Palmkern- oder Talgfettsäuren, abgeleitete Seifengemische. Ungesättigte Fettsäureseifen, die sich beispielsweise von der Ölsäure ableiten, können ebenfalls vorhanden sein, allerdings soll ihr Anteil an den Seifen 50 Gew.-% nicht überschreiten.

Die anionischen Tenside und Seifen können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor. Der Gehalt der Mittel an anionischen Tensiden beträgt im allgemeinen zwischen 5 und 40 Gew.-%.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (E0) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 E0 pro Mol Alkohol bevorzugt. Zu den bevorzugten ethoxylierten Alkoholen gehören beispielsweise C₁₂-C₁₄-Alkohole mit 3 E0 oder 4 E0, C₉-C₁₁-Alkohol mit 7 EO, C₁₃-C₁₅-Alkohole mit 3 E0, 5 E0, 7 E0 oder 8 E0, C₁₂-C₁₈-Alkohole mit 3 E0, 5 E0 oder 7 E0 und Mischungen aus diesen, wie Mischungen aus C₁₂-C₁₄-Alkohol mit 3 EO und C₁₂-C₁₈-Alkohol mit 5 E0. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 E0 eingesetzt werden. Beispiele hierfür sind Talgfettalkohol mit 14 E0, 25 E0, 30 E0 oder 40 E0.

Außerdem können als weitere nichtionische Tenside auch Alkylglykoside der allgemeinen Formel R0(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4.

Weitere geeignete Tenside sind Polyhydroxyfettsäureamide der Formel (I), in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht.

Der Anteil der nichtionischen Tenside in den Mitteln beträgt im allgemeinen 2 bis 25 Gew.-%.

Als weitere anorganische Buildersubstanzen können alle bisherigen üblicherweise eingesetzten Buildersubstanzen eingesetzt werden. Zu diesen zählen insbesondere Zeolithe, kristalline Schichtsilikate, ja sogar Phosphate, wenn ihr Einsatz nicht aus ökologischen Gründen vermieden werden sollte. Ihr Gehalt kann in Abhängigkeit des Gehalts an den erfindungsgemäßen röntgenamorphen und "übertrockneten" Silikaten mit Scherbenstruktur in einem weiten Bereich variieren. Die Summe aus üblichen Buildersubstanzen und den erfindungsgemäßen Silikaten beträgt üblicherweise 10 bis 60 Gew.-%.

Brauchbare organische Gerüstsubstanzen, die auch getrennt von den Alkalisilikaten und/oder in Kombination mit entsprechenden Compounds eingesetzt werden können, sind beispielsweise die schon zuvor genannten, bevorzugt in Form ihrer Natriumsalze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA).

Geeignete polymere Polycarboxylate sind die schon zuvor benannten Stoffgruppen, beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Im einzelnen wird auf die vorherigen Angaben zu diesen Stoffklassen verwiesen.

Unter den als Bleichmittel dienenden, in Wasser H₂O₂ liefernden Verbindungen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure. Der Gehalt der Mittel an Bleichmitteln beträgt vorzugsweise 5 bis 25 Gew.-% und insbesondere 10 bis 20 Gew.-%, wobei vorteilhafterweise Perboratmonohydrat eingesetzt wird.

Um beim Waschen bei Temperaturen von 60 °C und darunter eine verbesserte Bleichwirkung zu erreichen, können Bleichaktivatoren in die Präparate eingearbeitet werden. Beispiele hierfür sind mit H₂0₂ organische Persäuren bildende N-Acyl- bzw. 0-Acyl-Verbindungen, vorzugsweise N,N'-tetra-acylierte Diamine, ferner Carbonsäureanhydride und Ester von Polyolen wie Glucosepentaacetat. Weitere bekannte Bleichaktivatoren sind acetylierte Mischungen aus Sorbitol und Mannitol, wie sie beispielsweise in der europäischen Patentanmeldung EP-A-0 525 239 beschrieben werden. Der Gehalt der bleichmittelhaltigen Mittel an Bleichaktivatoren liegt in dem üblichen Bereich, vorzugsweise zwischen 1 und 10 Gew.-% und insbesondere zwischen 3 und 8 Gew.-%. Besonders bevorzugte Bleichaktivatoren sind N,N,N',N'-Tetraacetylethylendiamin (TAED), 1,5-Diacetyl-2,4-dioxo-hexahydro-1,3,5-triazin (DADHT) und acetylierte Sorbitol-Mannitol-Mischungen (SORMAN).

Beim Einsatz in maschinellen Waschverfahren kann es von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, ggf. silanierter Kieselsäure sowie Paraffine, Wachse, Mikrokristallinwachse und deren Gemische mit silanierter Kieselsäure oder Bistearylethylendiamid. Mit Vorteilen werden auch Gemische aus verschiedenen Schauminhibitoren verwendet, z.B. solche aus Silikonen, Paraffinen oder Wachsen. Vorzugsweise sind die Schauminhibitoren, insbesondere Silikon- oder Paraffinhaltige Schauminhibitoren, an eine granulare, in Wasser lösliche bzw. dispergierbare Trägersubstanz gebunden. Insbesondere sind dabei Mischungen aus Paraffinen und Bistearylethylendiamiden bevorzugt.

Als Enzyme kommen solche aus der Klasse der Proteasen, Lipasen, Amylasen, Cellulasen bzw. deren Gemische in Frage. Besonders gut geeignet sind aus Bakterienstämmen oder Pilzen, wie Bacillus subtilis, Bacillus licheniformis und Streptomyces griseus gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase oder Protease und Cellulase oder aus Cellulase und Lipase oder aus Protease, Amylase und Lipase oder Protease, Lipase und Cellulase, insbesondere jedoch Cellulase-haltige Mischungen von besonderem Interesse. Auch Peroxidasen oder Oxidasen haben sich in einigen Fällen als geeignet erwiesen. Die Enzyme können an Trägerstoffen adsorbiert und/oder in Hüllsubstanzen eingebettet sein, um sie gegen vorzeitige Zersetzung zu schützen. Der Anteil der Enzyme, Enzymmischungen oder Enzymgranulate kann beispielsweise etwa 0,1 bis 5 Gew.-%, vorzugsweise 0,1 bis etwa 2 Gew.-% betragen.

Als Stabilisatoren insbesondere für Perverbindungen und Enzyme kommen die Salze von Polyphosphonsäuren, insbesondere 1-Hydroxyethan-1,1-diphosphonsäure (HEDP), Diethylentriaminpentamethylenphosphonsäure (DETPMP) oder Ethylendiamintetramethylenphosphonsäure (EDTMP) in Betracht.

Vergrauungsinhibitoren haben die Aufgabe, den von der Faser abgelösten Schmutz in der Flotte suspendiert zu halten und so das Vergrauen zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstarken usw.. Auch Polyvinylpyrrolidon ist brauchbar. Bevorzugt werden jedoch Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, sowie Polyvinylpyrrolidon beispielsweise in Mengen von 0,1 bis 5 Gew.-%, bezogen auf die Mittel, eingesetzt.

Die Mittel können als optische Aufheller Derivate der Diaminostilbendisulfonsäure bzw. deren Alkalimetallsalze enthalten. Geeignet sind z.B. Salze der 4,4'Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten Aufheller können verwendet werden.

Das Schüttgewicht der bevorzugten granularen Wasch- oder Reinigungsmittel, welche die erfindungsgemäßen Silikate enthalten und mit den weiteren Komponenten üblicher Wasch- und Reinigungsmittel beaufschlagt sind, beträgt im allgemeinen 300 bis 1200 g/l, vorzugsweise jedoch 500 bis 1100 g/l. Ganz besonders bevorzugt sind dabei Wasch- und Reinigungsmittel mit Schüttgewichten von wenigstens 700 g/l. Ihre Herstellung kann nach jedem der bekannten Verfahren wie Mischen, Sprühtrocknung, Granulieren und Extrudieren erfolgen, wobei die erfindungsgemäßen röntgenamorphen und "übertrockneten" Silikat-Compounds und vorzugsweise die mit fließfähigen Wertstoffen aus dem Gebiet der Wasch- und Reinigungsmittel, insbesondere mit Niotensiden, beladenen Silikat-Compounds vorteilhafterweise zu den übrigen Komponenten des Mittels hinzugemischt werden. Geeignet sind insbesondere solche Verfahren, in denen mehrere Teilkomponenten, beispielsweise sprühgetrocknete Komponenten und granulierte und/ oder extrudierte Komponenten miteinander vermischt werden. Insbesondere in Granululations- und Extrusionsverfahren ist es bevorzugt, die gegebenenfalls vorhandenen Aniontenside in Form eines sprühgetrockneten, granulierten oder extrudierten Compounds entweder als Zumischkomponente in den genannten Verfahren oder als Additiv nachträglich zu anderen Granulaten einursetzen. Ebenso ist es möglich und kann in Abhängigkeit von der Rezeptur von Vorteil sein, wenn weitere einzelne Bestandteile des Mittels, beispielsweise Carbonate, Citrat bzw. Citronensäure oder andere Polycarboxylate bzw. Polycarbonsäuren, polymere Polycarboxylate, Zeolith und/oder Schichtsilikate, beispielsweise schichtförmige kristalline Disilikate, nachträglich zu sprühgetrockneten, granulierten und/oder extrudierten Komponenten hinzugemischt werden.

Im einzelnen gilt für die Art und Weise der Zusammenstellung erfindungsgemäßer Wasch- und Reinigungsmittel das allgemeine Fachwissen. So werden beispielsweise temperaturempfindliche Komponenten wie Enzyme, leicht flüchtige Duft- beziehungsweise Riechstoffe, gegebenenfalls aber auch temperaturempfindliche Percarbonatverbindungen unter Arbeitsbedingungen eingemischt, die eine Schädigung solcher Komponenten ausschließen. Entscheidend für die Wasch- und Reinigungsmittel im Sinne der erfindungsgemäßen Lehre ist die Mitverwendung von Alkalisilikatbuildern beziehungsweise entsprechenden Buildercompounds, die im Sinne der erfindungsgemäßen Definition beschaffen und hergestellt worden sind.

### Beispiele

### Beispiel 1

In einem Versuchssprühturm im Technikumsmaßstab vom Typ "Minor Production" der Firma Niro-Atomizer wird eine wäßrige Lösung aus Wasserglas und Soda mit überhitztem Wasserdampf sprühgetrocknet. Die wäßrige Lösung des zu trocknenden Wertstoffgemisches wird dabei über eine 2-Stoffdüse mit überhitztem Wasserdampf als Treibgas versprüht.

Zur Abmischung der Wertstoffe wurde das Natriumcarbonat in destilliertem Wasser bei ca. 80°C zur klaren Lösung gelöst und dem als wäßrige Zubereitung vorliegenden Wasserglas beigemischt. Im Einsatzgemisch wird dabei ein Mischungsverhältnis von 1 : 1 - bezogen auf Trockensubstanz (TS) - für die beiden Komponenten Wasserglas und Soda als Na₂CO₃ x 10H₂O eingestellt.

| | |
|---|---|
| TS-Gehalt der Einsatz lösung | 37 Gew.-% |
| pH-Wert der wäßrigen Zubereitung | 12,2 |

Das Wasserglas in der zu versprühenden wäßrigen Zubereitung ist durch die folgenden Kenndaten gekennzeichnet:

| | |
|---|---|
| Dichte kg/m³ | 1.690 - 1.710 |
| Wasserglas-Modul | 2,00 - 2,06 |
| Viskosität mPas/20°C | > 10.000 |
| Gew.-% Wasser | 44,6 - 46,2 |
| Gew.-% SiO₂ | 36,0 - 37,0 |
| Gew.-% Na₂O | 17,8 - 18,4 |

Zur Heißdampftrocknung wurden die folgenden Betriebsparameter eingestellt:

| | |
|---|---|
| Dampfeintrittstemperatur | 315°C |
| Dampfaustrittstemperatur | 200°C |
| Turmunterdruck (mm WS) | 40 - 80 |
| Feedpumpendruck | 0,6 bar |
| Feedtemperatur | 75°C |
| Feedmenge | 12 kg/h |

| | |
|---|---|
| Dampfmenge | 500 m³/h |
| Treibgas (überhitzer Dampf) | |
| der 2-Stoffdüse | |
| Menge | 6,5 kg/h |
| Druck | 0,3 bar |

Als Verfahrensprodukt fällt ein rieselfähiges feinkörniges weißes Gut an, das sich durch die folgenden Stoffparameter kennzeichnet:

| | |
|---|---|
| Restfeuchte bei 140°C | 1,0 Gew.-% |
| Schüttgewicht | 420 g/l |
| Wasserlöslichkeit (90%/20°C) | 30 sec |

### Beispiel 2

In der Anlage des Beispiels 1 wird eine wäßrige Zubereitung von Wasserglas, Soda und Natriumcitrat mit überhitztem Wasserdampf als Trocknungsgas sprühgetrocknet. Es wird dabei das folgende Mischungsverhältnis (berechnet als TS) eingestellt:
45 Gew.-% Wasserglas, 10 Gew.-% Na₂CO₃ x 10 H₂O und
45 Gew.-% C₆H₅O₇Na₃ x 2 H₂O

Zur Herstellung der zu versprühenden wäßrigen Zubereitung wurde das Natriumcarbonat zusammen mit dem Trinatriumcitrat in destilliertem Wasser bei ca. 80°C zur klaren Lösung gelöst und dem Wasserglas beigemengt.

Für die zu versprühende wäßrige Zubereitung gelten im einzelnen die folgenden Kenndaten:

| | |
|---|---|
| TS-Gehalt der Einsatzlösung | 53 Gew.-% |
| pH-Wert | 12,2 |
| Wasserglas-Modul | 2,00 - 2,06 |

Zur Heißdampftrocknung wurden die folgenden Betriebsparameter eingestellt:

| | |
|---|---|
| Dampfeintrittstemperatur | 320°C |
| Dampfaustrittstemperatur | 203°C |
| Turmunterdruck (mm WS) | 80 |
| Feedpumpendruck | 0,8 bar |
| Feedtemperatur | 75°C |
| Feedmenge | 14 kg/h |
| Dampfmenge | 500 m³/h |
| Treibgas (überhitzter Dampf) der 2-Stoffdüse Menge | 6,5 kg/h |
| Druck | 0,4 bar |

Es fällt ein rieselfähiges körniges Gut mit einer Restfeuchte (140°C) von 1,2 Gew.-% und einem Schüttgewicht von 155 g/l an. Die Löslichkeit in Wasser (90 Gew.-%/20°C) beträgt 98 sec.

## Patentansprüche

1. Feststoffgut, das Alkalimetallsilicate mit einem Molverhältnis SiO₂ : M₂O. wobei M ein Alkalimetall bedeutet, von 0,8 bis 4 in homogener Abmischung mit weiteren anorganischen und/oder organischen Wert- und/oder Hilfsstoffen enthält. dadurch gekennzeichnet, daß es als anorganische und/oder organische Wert- und/oder Hilfsstoffe wenigstens 10 Gew.-% wasserlöslicher anorganischer und/oder organischer Salze enthält, ein Schüttgewicht von wenigstens 150 g/l und eine BET-Oberfläche von mindestens 5 m²/g besitzt, der Alkalimetallsilicatanteil einen Wassergehalt von unterhalb 15 Gew.-% hat und die Alkalimetallsilicate zu wenigstens 50 Gew.-% in Q₂- und/oder Q₃-Struktur vorliegen.

2. Feststoffgut nach Anspruch 1, dadurch gekennzeichnet, daß der Alkalimetallsilicatanteil einen Wassergehalt im Bereich von 1 bis 13 Gew.-% aufweist

3. Feststoffgut nach einem oder beiden der Ansprüche 1 und 2, dadurch gekennzeichnet, daß der Anteil des Alkalimetallsilicats wenigstens 25 Gew.-%, vorzugsweise wenigstens 40 Gew.-% und insbesondere wenigstens 50 Gew.-% ausmacht, wobei weiterhin bevorzugt die in homogener Abmischung vorliegenden weiteren Wert- und/oder Hilfsstoffe in Mengen von wenigstens 15 Gew.-%, vorzugsweise von wenigstens 20 Gew.-% und insbesondere in Mengen von wenigstens 25 Gew.-% vorliegen.

4. Feststoffgut nach einem oder mehreren der Ansprüche 1 bis 3, dadurch gekennzeichnet, daß als Alkalimetallsilicate und bevorzugt auch als homogen eingemischte Salze Verbindungen des Natriums und/oder des Kaliums vorliegen.

5. Feststoffgut nach einem oder mehreren der Ansprüche 1 bis 4, dadurch gekennzeichnet, daß sich wenigstens der Alkali metall silicat-Anteil durch eine solche Wasserlöslichkeit auch bei Umgebungstemperatur auszeichnet, daß er einen Anteil an unlöslichem Gut von weniger als 3 Gew.-% und insbesondere weniger als 1 Gew.-% aufweist.

6. Feststoffgut nach einem oder mehreren der Ansprüche 1 bis 5, dadurch gekennzeichnet, daß der Alkalimetallsilicatanteil röntgenamorph ist.

7. Feststoffgut nach einem oder mehreren der Ansprüche 1 bis 6, dadurch gekennzeichnet, daß in Abmischung mit den Alkalimetallsilicaten als wasserlösliche anorganische und/oder organische Wert- und/oder Hilfsstoffe Alkalimetallsalze in Form der entsprechenden Carbonate, Sulfate, Halogenide, Phosphate, Polyphosphate, Borate und/oder der Salze von niederen, bevorzugt polyfunktionellen Carbonsäuren und/oder polymeren Polycarbonsäuren oder deren Copolymere vorliegen.

8. Verwendung des Feststoffgutes nach einem oder mehreren der Ansprüche 1 bis 7 als Builder in Wasch- und Reinigungsmitteln.

9. Verwendung nach Anspruch 8, dadurch gekennzeichnet, daß das Feststoffgut mit fließfähigen weiteren Wertstoffen und Wertstoffgemischen aus dem Bereich der Waschund Reinigungsmittel, insbesondere der Textilwaschmittel beaufschlagt ist.

10. Verwendung nach Anspruch 9, dadurch gekennzeichnet, daß das Feststoffgut mit fließfähigen Wertstoffen und Werstoffgemischen beaufschlagt ist, die ausgewählt sind aus Niotensiden, flüssigen Zubereitungen von Aniontensiden, plastifizierten hochkonzentrierten Aniontensiden, fließfähigen Textilweichmacherformulierungen und/oder Schauminhibitoren, hier bevorzugt aus der Klasse der Silikone und/oder Paraffine.

11. Wasch- und Reinigungsmittel in fester Zubereitungsform, insbesondere Textilwaschmittel auf Basis einer Abmischung von Tensiden, Builderkomponenten und weiteren üblichen Wert- und/oder Hilfsstoffen, dadurch gekennzeichnet, daß sie ein Feststoffgut gemäß Ansprüchen 1 bis 7 enthalten.

12. Verfahren zur Herstellung eines Feststoffguts, das Alkalimetallsilicate mit einem Molverhältnis SiO₂ : M₂O, wobei M = Alkalimetall bedeutet, von 0,8 bis 4 in homogener Abmischung mit weiteren anorganischen und/oder organischen Wertund/oder Hilfsstoffen enthält und das wenigstens 10 Gew.-% wasserlöslicher anorganischer und/oder organischer Salze enthält, ein Schüttgewicht von wenigstens 150 g/l besitzt, der Alkalimetallsilicatanteil einen Wassergehalt von unterhalb 15 Gew.% hat, die Alkalimetallsilicate zu wenigstens 50 Gew.-% in Q₂- und/oder Q₃-Struktur vorliegen und das Feststoffgut eine BET-Oberfläche von mindestens 5 m²/g aufweist, durch Sprüh-und/oder Wirbelschichttrocknung einer feinteilig versprühten wäßrigen Zubereitung von Abmischungen der Alkalimetallsilicate und der anorganischen und/oder organischen Wert- und/oder Hilfsstoffe mittels überhitztem Wasserdampf.

13. Verfahren nach Anspruch 12, dadurch gekennzeichnet, daß die Sprüh- oder Wirbelschichttrocknung unter Ausschluß von CO₂-Zutritt zur Trocknungszone durchgeführt wird, wobei als Trocknungsgasstrom ein im Kreislauf geführter und durch indirekten Energieeintrag wieder aufgeheizter Teilstrom des aus der Trocknungszone abgezogenen überhitzten Wasserdampfs eingesetzt wird.

14. Verfahren nach einem oder beiden der Ansprüche 12 und 13, dadurch gekennzeichnet, daß der überhitzte Wasserdampf eine Eintrittstemperatur in die Trocknungszone im Bereich von 280 bis 380 °C und eine Austrittstemperatur aus der Trocknungszone im Bereich von 180 bis 240 °C aufweist.

## Claims

1. A solid material containing alkali metal silicates with a molar ratio of SiO₂ to M₂O (M = alkali metal) of 0.8 to 4 in homogeneous admixture with other inorganic and/or organic useful materials and/or auxiliaries, characterized in that it contains at least 10% by weight of water-soluble inorganic and/or organic salts as the inorganic and/or organic useful materials and/or auxiliaries, has an apparent density of at least 150 g/l and a BET surface of at least 5 m²/g, the alkali metal silicate component has a content below 15% by weight and at least 50% by weight of the alkali metal silicates are present in the Q₂ and/or Q₃ structure.

2. A solid material as claimed in claim 1, characterized in that the alkali metal silicate component has a water content of 1 to 13% by weight.

3. A solid material as claimed in one or both of claims 1 and 2, characterized in that the alkali metal silicate makes up at least 25% by weight, preferably at least 40% by weight and more preferably at least 50% by weight, the other useful materials and/or auxiliaries present in homogeneous admixture being present in quantities of at least 15% by weight, preferably in quantities of at least 20% by weight and more preferably in quantities of at least 25 % by weight.

4. A solid material as claimed in one or more of claims 1 to 3, characterized in that compounds of sodium and/or potassium are present as the alkali metal silicates and preferably as homogeneously incorporated salts.

5. A solid material as claimed in one or more of claims 1 to 4, characterized in that at least the alkali metal silicate component
is distinguished by such solubility in water, even at ambient temperature, that its percentage content of insoluble material is less than 3% by weight and, in particular, less than 1% by weight.

6. A solid material as claimed in one or more of claims 1 to 5, characterized in that the alkali metal silicate is X-ray amorphous.

7. A solid material as claimed in one or more of claims 1 to 6, characterized in that the water-soluble inorganic and/or organic useful materials and/or auxiliaries present in admixture with the alkali metal silicates are alkali metal salts in the form of the corresponding carbonates, sulfates, halides, phosphates, polyphosphates, borates and/or salts of lower, preferably polybasic carboxylic acids and/or polymeric polycarboxylic acids or copolymers thereof.

8. The use of the solid material claimed in one or more of claims 1 to 7 as a builder in detergents.

9. The use claimed in claim 8, characterized in that the solid material is impregnated with free-flowing other useful materials typically used in detergents, particularly laundry detergents, or with mixtures thereof.

10. The use claimed in claim 9, characterized in that the solid material is impregnated with free-flowing useful materials selected from nonionic surfactants, liquid formulations of anionic surfactants, plasticized highly concentrated anionic surfactants, free-flowing fabric softener formulations and/or foam inhibitors, preferably from the class of silicones and/or paraffins, or with mixtures of such useful materials.

11. Detergents in solid form, more particularly laundry detergents based on a mixture of surfactants, builder components and other typical useful materials and/or auxiliaries, characterized in that they contain the solid material claimed in claims 1 to 7.

12. A process for the production of a solid material which contains alkali metal silicates with a molar ratio of SiO₂ to M₂O (M = alkali metal) of 0.8 to 4 in homogeneous admixture with other inorganic and/or organic useful materials and/or auxiliaries and at least 10% by weight of water-soluble inorganic and/or organic salts and has an apparent density of at least 150 g/l, the alkali metal silicate component has a water content below 15% by weight, at least 50% by weight of the alkali metal silicates are present in the Q₂ and/or Q₃ structure and the solid material has a BET surface of at least 5 m²/g, by spray drying and/or fluidized-bed drying of a finely sprayed aqueous formulation of mixtures of the alakli metal silicates and the inorganic and/or organic useful materials and/or auxiliaries wirth superheated steam.

13. A process as claimed in claim 12, characterized in that the spray drying or fluidized bed drying is carried out in the absence of CO₂ in the drying zone, the drying gas stream being a circulated stream of the superheated steam removed from the drying zone which has been reheated by the indirect input of energy.

14. A process as claimed in one or both of claims 12 and 13, characterized in that the superheated steam has a temperature on entering the drying zone of 280 to 380°C and a temperature on leaving the drying zone of 180 to 240°C.

## Revendications

1. Produit solide qui renferme des silicates de métaux alcalins avec un rapport molaire SiO₂: M₂O (dans lequel M représente un métal alcalin) de 0,8 à 4, en mélange homogène avec d'autres matières de valeur et/ou adjuvantes inorganiques et/ou organiques, caractérisé en ce qu'il contient, comme matières de valeur et/ou adjuvantes inorganiques et/ou organiques, au moins 10 % en poids de sels inorganiques et/ou organiques solubles dans l'eau, présente une densité en vrac d'au moins 150 g/l et une surface BET d'au moins 5 m²/g, la fraction de silicate de métaux alcalins possède une teneur en eau inférieure à 15 % en poids et les silicates de métaux alcalins sont présents à au moins 50 % en poids dans une structure Q2 et/ou Q3.

2. Produit solide selon la revendication 1, caractérisé en ce que la fraction de silicates de métaux alcalins possède une teneur en eau dans la plage de 1 à 13 %.

3. Produit solide selon une des revendications 1 et 2, caractérisé en ce que la fraction de silicates de métaux alcalins représente au moins 25 % en poids, de préférence au moins 40 % en poids et en particulier, au moins 50 % en poids, auquel cas il est en outre préférable que les autres matières de valeur et/ou adjuvants présentes en mélange homogène soient contenues en proportions d'au moins 15 % en poids, de préférence d'au moins 20 % en poids et en particulier, en proportions d'au moins 25 % en poids.

4. Produit solide selon une des revendications 1 à 3, caractérisé en ce qu'il renferme comme silicates de métaux alcalins et, de préférence, également comme sels incorporés par mélangeage homogène, des composés de sodium et/ou de potassium.

5. Produit solide selon une ou plusieurs des revendications 1 à 4, caractérisé en ce qu'au moins la fraction de silicates de métaux alcalins se distingue par une solubilité dans l'eau, même à température ambiante, telle qu'il présente une fraction de produit insoluble inférieure à 3 % en poids et en particulier, inférieure à 1 % en poids.

6. Produit solide selon une ou plusieurs des revendications 1 à 5, caractérisé en ce que la fraction de silicates de métaux alcalins est amorphe aux rayons X.

7. Produit solide selon une ou plusieurs des revendications 1 à 6, caractérisé en ce qu'il renferme en mélange avec les silicates de métaux alcalins, comme matières de valeur et/ou adjuvantes inorganiques solubles dans l'eau, des sels de métaux alcalins, sous la forme des carbonates, sulfates, halogénures, phosphates, polyphosphates et borates correspondants, et/ou des sels d'acides carboxyliques, de préférence polyfonctionnels, et/ou d'acides polycarboxyliques ou des copolymères de ceux-ci.

8. Utilisation du produit solide selon une ou plusieurs des revendications 1 à 7, comme adjuvants dans des produits de lavage et de nettoyage.

9. Utilisation selon la revendication 8, caractérisée en ce que le produit solide est chargé d'autres matières de valeur et mélanges de matières de valeur coulantes du domaine des produ de lavage et de nettoyage, en particulier des détersifs pour les textiles.

10. Utilisation selon la revendication 9, caractérisée en ce que le produit solide est chargé de matières de valeur et de mélanges de matières de valeurs coulantes, qui sont sélectionnées parmi les tensioactifs non ioniques, les préparations liquides de surfactifs anioniques, les tensioactifs anioniques à haute concentration plastifiés, les formulations coulantes d'assouplissants pour les textiles et/ou les inhibiteurs de mousse, appartenant en l'espèce de préférence à la classe des silicones et/ou des paraffines.

11. Produits de lavage et de nettoyage sous forme solide, en particulier détersifs pour les textiles à base d'un mélange de tensioactifs, de composants adjuvants et d'autres matières de valeur et/ou adjuvantes usuelles, caractérisés en ce qu'ils renferment un produit solide selon les revendications 1 à 7.

12. Procédé de production d'un produit solide, qui renferme des silicates de métaux alcalins avec un rapport molaire SiO₂:M₂O (dans lequel M représente un métal alcalin) de 0,8 à 4, en mélange homogène avec d'autres matières de valeur et/ou adjuvantes inorganiques et/ou organiques, et qui contient au moins 10 % en poids de sels inorganiques et/ou organiques solubles dans l'eau, présente une densité en vrac d'au moins 150 g/l, la fraction de silicate de métaux alcalins possède une teneur en eau inférieure à 15 % en poids, les silicates de métaux alcalins sont présents à au moins 50 % en poids dans une structure Q2 et/ou Q3 et le produit solide présente une surface BET d'au moins 5 m²/g, par séchage par pulvérisation et/ou en lit fluidisé d'une préparation aqueuse finement pulvérisée de mélanges des silicates de métaux alcalins et des matières de valeur et/ou adjuvantes inorganiques et/ou organiques, à l'aide de vapeur d'eau surchauffée.

13. Procédé selon la revendication 12, caractérisé en ce que le séchage par pulvérisation ou en lit fluidisé est opéré, en excluant l'accès de CO₂ à la zone de séchage, en utilisant comme flux de gaz de séchage, un flux partiel, acheminé en circuit et réchauffé à nouveau par apport indirect d'énergie, de la vapeur d'eau surchauffée prélevée de la zone de séchage.

14. Procédé selon une des revendications 12 et 13 ou selon les deux, caractérisé en ce que la vapeur d'eau surchauffée présente une température d'entrée dans la zone de séchage comprise dans l'intervalle de 280 à 380 °C et une température de sortie de la zone de séchage, dans la plage de 180 à 240 °C.
